# EUROPÄISCHE PATENTSCHRIFT

(11) **EP 2 044 231 B1**
(45) Veröffentlichungstag und Bekanntmachung des Hinweises auf die Patenterteilung: **30.12.2009**
(21) Anmeldenummer: 07722169.5
(22) Anmeldetag: 04.04.2007
(51) Int. Cl.: C22C 19/05, C23C 4/06, C23C 4/08, C23C 4/12

(54) **BAUTEIL MIT EINER PANZERUNG**
COMPONENT WITH A REINFORCING PLATING
COMPOSANT DOTE D'UN BLINDAGE

(30) Priorität: 11.04.2006 DE 102006016995
(43) Veröffentlichungstag der Anmeldung: 08.04.2009
(73) Patentinhaber: MTU Aero Engines GmbH, 80995 München (DE)
(72) Erfinder: MANIER, Karl-Heinz, 85298 Scheyern (DE); LINSKA, Josef, 85567 Grafing (DE); WERNER, Andre, 80995 München (DE)
(86) Internationale Anmeldenummer: PCT/DE2007/000611
(87) Internationale Veröffentlichungsnummer: WO 2007/115551

(56) Entgegenhaltungen:
- WO-A-01/09405
- DE-A1- 19 905 811
- US-A- 5 584 663
- US-A1- 2003 126 800
- US-B1- 6 194 086

## Beschreibung

Die Erfindung betrifft ein Bauteil, insbesondere ein Gasturbinenbauteil wie eine Laufschaufel, mit einer Panzerung, insbesondere einer Schaufelspitzenpanzerung, nach dem Oberbegriff des Anspruchs 1.

Turbomaschinen, wie zum Beispiel Gasturbinen, umfassen in der Regel mehrere rotierende Laufschaufeln sowie mehrere feststehende Leitschaufeln, wobei die Laufschaufeln zusammen mit einem Rotor rotieren, und wobei die Laufschaufeln sowie die Leitschaufeln von einem feststehenden Gehäuse umschlossen sind. Zur Leistungssteigerung ist es von Bedeutung, alle Komponenten und Subsysteme zu optimieren. Hierzu zählen auch die sogenannten Dichtsysteme.

Besonders problematisch ist bei Turbomaschinen die Einhaltung eines minimalen Spalts zwischen den rotierenden Laufschaufeln und dem feststehenden Gehäuse eines Hochdruckverdichters. Bei Hochdruckverdichtern treten nämlich die größten absoluten Temperaturen sowie Temperaturengradienten auf, was die Spalthaltung der rotierenden Laufschaufeln zum feststehenden Gehäuse erschwert. Dies liegt unter anderem auch darin begründet, dass bei Verdichterlaufschaufeln auf Deckbänder, wie sie bei Turbinenlaufschaufeln verwendet werden, verzichtet wird.

Wie bereits erwähnt, verfügen Laufschaufeln im Verdichter über kein Deckband. Daher sind Enden bzw. Spitzen der Laufschaufeln beim sogenannten Anstreifen in das feststehende Gehäuse einem direkten Reibkontakt mit dem Gehäuse ausgesetzt. Ein solches Anstreifen der Spitzen der Laufschaufeln in das Gehäuse wird bei Einstellung eines minimalen Radialspalts durch Fertigungstoleranzen hervorgerufen. Da durch den Reibkontakt der Spitzen der Laufschaufeln an denselben Material abgetragen wird, kann sich über den gesamten Umfang von Gehäuse und Rotor eine unerwünschte Spaltvergrößerung einstellen. Um dies zu vermeiden ist es aus dem Stand der Technik bereits bekannt, die Enden bzw. Spitzen der Laufschaufeln mit einem harten Belag oder mit abrasiven Partikeln zu panzern. Dabei sind aus dem Stand der Technik zwei unterschiedliche Typen von Schaufelspitzenpanzerungen bekannt, nämlich Schaufelspitzenpanzerungen aus einem keramischen Werkstoff oder Schaufelspitzenpanzerungen aus abrasiven Partikeln. Die hier vorliegende Erfindung betrifft eine Panzerung, insbesondere eine Schaufelspitzenpanzerung, eines Bauteils, insbesondere einer Gasturbinenlaufschaufel, mit abrasiven Partikeln.

Die US 6,194,086 B1 offenbart eine Laufschaufel einer Gasturbine mit einer Schaufelspitzenpanzerung, wobei die Schaufelspitzenpanzerung eine Deckschicht umfasst, die aus in ein metallisches Matrixmaterial eingelagerten, abrasiven Partikeln gebildet ist. Die Deckschicht aus den in das metallische Matrixmaterial eingelagerten, abrasiven Partikeln ist unter Zwischenanordnung einer metallischen Haftvermittlungsschicht auf die Spitze einer zu panzernden Laufschaufel aufgebracht. Dabei ist die metallische Haftschicht als LPPS-Schicht ausgebildet und demnach über ein sogenanntes Low Pressure Plasma Spraying auf das Bauteil aufgebracht. Der Nachteil solcher LPPS Haftschichten liegt darin, dass dieselben insbesondere bei hohen Betriebstemperaturen von bis zu 1.200° C eine geringe mechanische Haftung an der Schaufelspitze aufweisen, so dass es im Betrieb zu einem Abplatzen der Schaufelspitzenpanzerung kommen kann.

Hiervon ausgehend liegt der vorliegenden Erfindung das Problem zu Grunde, ein neuartiges Bauteil mit einer Panzerung zu schaffen. Dieses Problem wird durch ein Bauteil im Sinne von Anspruch 1 gelöst. Erfindungsgemäß ist die metallische Haftschicht als eine über Hochgeschwindigkeitsflammspritzen auf das Bauteil aufgebrachte Haftschicht ausgebildet, wobei das metallische Matrixmaterial der Deckschicht galvanisch abgeschieden ist.

Erfindungsgemäß ist die Haftschicht über Hochgeschwindigkeitsflammspritzen auf das Bauteil aufgebracht. Hierdurch haftet die Panzerung bei hohen Temperaturen besser auf dem Bauteil als bei Verwendung von LPPS Haftschichten. Die Schaufelspitzenpanzerung des Bauteils verfügt demnach über eine höhere mechanische Haftung, insbesondere bei hohen Betriebstemperaturen.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen schematisierten Querschnitt durch eine auf einem Bauteil aufgebrachte Panzerung.

Die Erfindung betrifft ein gepanzertes Bauteil, insbesondere eine mit einer Schaufelspitzenpanzerung versehene Laufschaufel einer Gasturbine. Bevorzugt ist die Laufschaufel der Gasturbine als Hochdruckverdichterlaufschaufel ausgeführt.

Fig. 1 zeigt einen stark schematisierten Querschnitt durch eine Schaufelspitze 10 einer Laufschaufel, wobei die Schaufelspitze 10 der Laufschaufel eine Schaufelspitzenpanzerung 11 trägt.

Die Schaufelspitzenpanzerung 11 verfügt über mindestens zwei Schichten, nämlich eine äußere Deckschicht 12 und eine innere Haftschicht 13. Im Ausführungsbeispiel der Fig. 1 ist die Deckschicht 12 über die Haftschicht 13 auf die Schaufelspitze 10 aufgebracht. Zwischen der Deckschicht 12 und der Haftschicht 13 können gegebenenfalls weitere, zusätzliche Schichten vorhanden sein.

Die Deckschicht 12 ist gemäß Fig. 1 von abrasiven Partikeln 14 gebildet, die in ein metallisches Matrixmaterial 15 eingelagert sind. Die Haftschicht 13 ist als metallische Haftschicht ausgeführt. Die metallische Haftschicht 13 sowie das metallische Matrixmaterial 15 der Deckschicht 12 sind jeweils aus einem MCrAlY-Werkstoff gebildet.

Im Sinne der hier vorliegenden Erfindung ist die metallische Haftschicht 13 als eine über Hochgeschwindigkeitsflammspritzen (HVOF) auf das Bauteil aufgebrachte Haftschicht ausgebildet. Durch das Aufbringen der Haftschicht 13 mit Hilfe von Hochgeschwindigkeitsflammspritzen wird dieselbe sehr fest und wenig porös, so dass dieselbe letztendlich auf der Schaufelspitze 10 gut haftet. Das metallische Matrixmaterial 15 der Deckschicht 12 wird galvanisch abgeschieden. In dasselbe sind die abrasiven Partikel 14 eingelagert, die vorzugsweise als Hartstoffpartikel aus kubischem Bornitrid gebildet sind.

Wie bereits erwähnt, sind das metallische Matrixmaterial 15 der Deckschicht 12 sowie die metallische Haftschicht 13 jeweils aus einem MCrAlY-Werkstoff gebildet, der folgende Zusammensetzung aufweist:
14-22 Gew.-% Chrom (Cr),
6-14 Gew.-% Kobalt (Co),
4-9 Gew.-% Aluminium (A1),
5-8 Gew.-% Tantal (Ta),
1-3 Gew.-% Rhenium (Re),
0,5-1 Gew.-% Hafnium (Hf),
0,5-1,5 Gew.-% Silizium (Si),
0,3-1 Gew.-% Yttrium (Y), und
im Rest Nickel.

Besonders bevorzugt ist folgende Zusammensetzung des MCrAlY-Werkstoffs:
18 Gew.-% Chrom (Cr),
10 Gew.-% Kobalt (Co),
6,5 Gew.-% Aluminium (Al),
6 Gew.-% Tantal (Ta),
2 Gew.-% Rhenium (Re),
0,5 Gew.-% Hafnium (Hf),
1 Gew.-% Silizium (Si),
0,3 Gew.-% Yttrium (Y), und
im Rest Nickel.

Im Sinne der hier vorliegenden Erfindung wird demnach eine Laufschaufel mit einer Schaufelspitzenpanzerung bereitgestellt, wobei die Schaufelspitzenpanzerung eine Hochgeschwindigkeitsflammspritz-Haftschicht aufweist, die der Anbindung der Schaufelspitzenpanzerung 11 an die Schaufelspitze 10 dient, und wobei die Hochgeschwindigkeitsflammspritz-Haftschicht 13 eine hohe mechanische Belastbarkeit, insbesondere bei hohen Betriebstemperaturen aufweist. Die Haftschicht 13 trägt die Deckschicht 12, die aus in das metallische Matrixmaterial 15 eingelagerten abrasiven Partikeln 14 gebildet ist, wobei das metallische Matrixmaterial 15 der Deckschicht 12 galvanisch abgeschieden ist.

## Patentansprüche

1. Bauteil, insbesondere Laufschaufel einer Gasturbine, mit einer Panzerung, insbesondere einer Schaufelspitzenpanzerung, wobei die Panzerung eine Deckschicht umfasst, die aus in ein metallisches Matrixmaterial eingelagerten, abrasiven Partikeln gebildet ist, und wobei die Deckschicht unter Zwischenanordnung einer metallischen Haftschicht auf eine Oberfläche des Bauteils aufgebracht ist,
**dadurch gekennzeichnet,**
**dass** die metallische Haftschicht (13) als eine über Hochgeschwindigkeitsflammspritzen auf das Bauteil aufgebrachte Haftschicht ausgebildet ist, und dass das metallische Matrixmaterial (15) der Deckschicht (12) galvanisch abgeschiedenen ist, wobei dass das metallische Matrixmaterial (15) der Deckschicht (12) aus einem MCrAlY-Werkstoff gebildet ist und folgende Zusammensetzung aufweist:
14-22 Gew.-% Chrom (Cr),
6-14 Gew.-% Kobalt (Co),
4-9 Gew.-% Aluminium (Al),
5-8 Gew.-% Tantal (Ta),
1-3 Gew.-% Rhenium (Re),
0,5-1 Gew.-% Hafnium (Hf),
0,5-1,5 Gew.-% Silizium (Si),
0,3-1 Gew.-% Yttrium (Y), und
im Rest Nickel.

2. Bauteil nach Anspruch 1,
**dadurch gekennzeichnet,**
**dass** der MCrAlY-Werkstoff folgende Zusammensetzung aufweist:
18 Gew.-% Chrom (Cr),
10 Gew.-% Kobalt (Co),
6,5 Gew.-% Aluminium (Al),
6 Gew.-% Tantal (Ta),
2 Gew.-% Rhenium (Re),
0,5 Gew.-% Hafnium (Hf),
1 Gew.-% Silizium (Si),
0,3 Gew.-% Yttrium (Y), und
im Rest Nickel.

3. Bauteil nach einem oder mehreren der Ansprüche 1 bis 2,
**dadurch gekennzeichnet**,
das die metallische Haftschicht (13) aus einem MCrAlY-Werkstoff gebildet ist und folgende Zusammensetzung aufweist:
14-22 Gew.-% Chrom (Cr),
6-14 Gew.-% Kobalt (Co),
4-9 Gew.-% Aluminium (Al),
5-8 Gew.-% Tantal (Ta),
1-3 Gew.-% Rhenium (Re),
0,5-1 Gew.-% Hafnium (Hf),
0,5-1,5 Gew.-% Silizium (Si),
0,3-1 Gew.-% Yttrium (Y), und
im Rest Nickel.

4. Bauteil nach Anspruch 3,
**dadurch gekennzeichnet,**
**dass** der MCrAlY-Werkstoff folgende Zusammensetzung aufweist:
18 Gew.-% Chrom (Cr),
10 Gew.-% Kobalt (Co),
6,5 Gew.-% Aluminium (Al),
6 Gew.-%. Tantal (Ta),
2 Gew.-% Rhenium (Re),
0,5 Gew.-% Hafnium (Hf),
1 Gew.-% Silizium (Si),
0,3 Gew.-% Yttrium (Y), und
im Rest Nickel.

5. Bauteil nach einem oder mehreren der Ansprüche 1 bis 4,
**dadurch gekennzeichnet,**
**dass** die abrasiven Partikeln (14) der Deckschicht (12) aus kubischem Bornitrid gebildet sind.

## Claims

1. A component, in particular a moving blade of a gas turbine, having a reinforcing plating, in particular a blade-tip reinforcing plating, wherein the reinforcing plating comprises a cover layer which is formed from abrasive particles intercalated in a metallic matrix material, and wherein the cover layer is applied to a surface of the component with interposition of a metallic bonding layer,
**characterised in that**
the metallic bonding layer (13) is formed as a bonding layer that is applied to the component by high-velocity flame spraying, and **in that** the metallic matrix material (15) of the cover layer (12) is deposited by electroplating, wherein the metallic matrix material (15) of the cover layer (12) is formed from an MCrAlY-material and has the following composition:
14-22 % by weight chromium (Cr),
6-14 % by weight cobalt (Co),
4-9 % by weight aluminium (Al),
5-8 % by weight tantalum (Ta),
1-3 % by weight rhenium (Re),
0.5-1 % by weight hafnium (Hf),
0.5-1.5 % by weight silicon (Si),
0.3-1 % by weight yttrium (Y), and
remainder nickel.

2. A component according to claim 1,
**characterised in that**
the MCrAIY-material has the following composition:
18 % by weight chromium (Cr),
10 % by weight cobalt (Co),
6.5 % by weight aluminium (Al),
6 % by weight tantalum (Ta),
2 % by weight rhenium (Re),
0.5 % by weight hafnium (Hf),
1 % by weight silicon (Si),
0.3 % by weight yttrium (Y), and
remainder nickel.

3. A component according to one or more of claims 1 to 2,
**characterised in that**
the metallic bonding layer (13) is formed from an MCrAIY-material and has the following composition:
14-22 % by weight chromium (Cr),
6-14 % by weight cobalt (Co),
4-9 % by weight aluminium (Al),
5-8 % by weight tantalum (Ta),
1-3 % by weight rhenium (Re),
0.5-1 % by weight hafnium (Hf),
0.5-1.5 % by weight silicon (Si),
0.3-1 % by weight yttrium (Y), and
remainder nickel.

4. A component according to claim 3,
**characterised in that**
the MCrAIY-material has the following composition:
18 % by weight chromium (Cr),
10 % by weight cobalt (Co),
6.5 % by weight aluminium (Al),
6 % by weight tantalum (Ta),
2 % by weight rhenium (Re),
0.5 % by weight hafnium (Hf),
1 % by weight silicon (Si),
0.3 % by weight yttrium (Y), and
remainder nickel.

5. A component according to one or more of claims 1 to 4,
**characterised in that**
the abrasive particles (14) of the cover layer (12) are formed from cubic boron nitride.

## Revendications

1. Composant, en particulier aube d'une turbine à gaz, comportant une armature, en particulier une armature de pointe de l'aube, l'armature comportant une couche de recouvrement qui est formée de particules abrasives déposées dans un matériau à matrice métallique, la couche de recouvrement étant déposée sur une surface du composant en intercalant une couche d'adhésion métallique, **caractérisé en ce que** la couche d'adhésion métallique (13) est réalisée comme une couche d'adhésion appliquée sur le composant par le biais d'une métallisation à la flamme ultra-rapide, et **en ce que** le matériau à matrice (15) de la couche de recouvrement (12) est appliqué par électrodéposition galvanique, le matériau à matrice (15) métallique de la couche de recouvrement (12) étant formé à partir d'un élément MCrAlY et présentant la composition suivant
14 - 22 % en poids de chrome (Cr),
6 - 14 % en poids de cobalt (Co),
4 - 9 % en poids d'aluminium (Al),
5 - 8 % en poids de tantale (Ta),
1 - 3 % en poids de rhénium (Re),
0,5 - 1 % en poids d'hafnium (Hf),
0,5 - 1,5 % en poids de silicium (Si),
0,3 - 1 % en poids d'yttrium (Y), et
le reste étant du nickel.

2. Composant selon la revendication 1, **caractérisé en ce que** l'élément MCrAlY présente la composition suivante :
18 % en poids de chrome (Cr),
10 % en poids de cobalt (Co),
6,5 % en poids d'aluminium (Al),
6 % en poids de tantale (Ta),
2 % en poids de rhénium (Re),
0,5 % en poids d'hafnium (Hf),
1 % en poids de silicium (Si),
0,3 % en poids d'yttrium (Y), et
le reste étant du nickel.

3. Composant selon l'une quelconque ou plusieurs des revendications 1 à 2, **caractérisé en ce que** la couche d'adhésion métallique (13) est formée à partir de l'élément MCrAlY et présente la composition suivante :
14 - 22 % en poids de chrome (Cr),
6 - 14 % en poids de cobalt (Co),
4 - 9 % en poids d'aluminium (Al),
5 - 8 % en poids de tantale (Ta),
1 - 3 % en poids de rhénium (Re),
0,5 - 1 % en poids d'hafnium (Hf),
0,5 - 1,5 % en poids de silicium (Si),
0,3 - 1 % en poids d'yttrium (Y), et
le reste étant du nickel.

4. Composant selon la revendication 3, **caractérisé en ce que** l'élément MCrAlY présente la composition suivante :
18 % en poids de chrome (Cr),
10 % en poids de cobalt (Co),
6,5 % en poids d'aluminium (Al),
6 % en poids de tantale (Ta),
2 % en poids de rhénium (Re),
0,5 % en poids d'hafnium (Hf),
1 % en poids de silicium (Si),
0,3 % en poids d'yttrium (Y), et
le reste étant du nickel.

5. Composant selon l'une quelconque ou plusieurs des revendications 1 à 4, **caractérisé en ce que** les particules abrasives (14) de la couche de recouvrement (12) sont formées à partir de nitrure cubique de bore.
